# EUROPÄISCHE PATENTSCHRIFT

(11) **EP 0 770 707 B1**
(45) Veröffentlichungstag und Bekanntmachung des Hinweises auf die Patenterteilung: **26.03.2003**
(21) Anmeldenummer: 96113439.2
(22) Anmeldetag: 22.08.1996
(51) Int. Cl.: C23G 1/08, C23G 3/02, B21B 45/06

(54) **Verfahren zur Herstellung eines kaltgewalzten Bandes in einem Durchlauf**
Process for producing cold-rolled strip continuously
Procédé de fabrication en continu de bandes laminées au froid

(30) Priorität: 01.09.1995 DE 19532278
(43) Veröffentlichungstag der Anmeldung: 02.05.1997
(73) Patentinhaber: KCS Austria Engineering Industrieanlagen Planungsgesellschaft mbH, 2345 Brunn am Gebirge (AT); BWG BERGWERK- UND WALZWERK-MASCHINENBAU GMBH, D-47051 Duisburg (DE)
(72) Erfinder: Berger, Heinz, Dipl.-Ing., 47506 Neunkirchen-Vluyn (DE); Noé, Rolf, Dipl.-Ing., 45478 Mülheim (DE); Bärhold, Frank, 56424 Quirnbach (DE); Neumann, Jörg, Dr., 56235 Ransbach-Baumbach (DE); Noé, Andreas, Dr. mont., 45479 Mülheim (DE); Waldmann, Ralf, 56584 Rüscheid (DE); Block, Bodo, Dr., 51503 Rösrath (DE)
(74) Vertreter: Kossobutzki, Walter, Dipl.-Ing.(FH)

(56) Entgegenhaltungen:
- EP-A- 0 195 385
- EP-A- 0 644 276
- EP-A- 0 695 808
- EP-A- 0 706 840
- EP-A- 0 723 024
- WO-A-95/02706
- US-A- 2 605 775
- PATENT ABSTRACTS OF JAPAN vol. 015, no. 238 (C-0841), 19.Juni 1991 & JP-A-03 075317 (NIPPON STEEL CORP), 29.März 1991,
- PATENT ABSTRACTS OF JAPAN vol. 010, no. 207 (M-500), 19.Juli 1986 & JP-A-61 049706 (NIPPON STEEL CORP), 11.März 1986,
- PATENT ABSTRACTS OF JAPAN vol. 009, no. 192 (C-296), 8.August 1985 & JP-A-60 059022 (KAWASAKI SEITETSU KK), 5.April 1985,
- DR. STRAHSCHILL: "Neuzeitliches Beizen von Metallen" 1972 , EUGEN G. LEUZE VERLAG , SAULGAU (DE) XP002020627 * Seite 100 - Seite 105 *

## Beschreibung

Die Erfindung bezieht sich auf ein Verfahren zur Herstellung eines kaltgewalzten Bandes aus einem nicht rostenden, austenitischen Edelstahl, bei dem in einem Durchlauf ein durch einen Warmwalz- oder Gießvorgang hergestelltes und zu einem Bund gewickeltes Band abgewickelt und bedarfsweise mechanisch entzundert, dann chemisch und/oder elektrochemisch vorgebeizt, anschließend auf Fertigmaß kaltgewalzt, gegebenenfalls entfettet, sowie geglüht, fertig gebeizt und bedarfsweise noch passiviert, dressiert und streckgerichtet wird.

Bei der Herstellung eines Bandes aus Edelstahl, welches anschließend zu Fertigprodukten verarbeitet wird, wird zunächst durch einen Warmwalzvorgang ein verhältnismäßig dickes Band erzeugt, welches nach dem Warmwalzvorgang zu einem Bund aufgewikkelt wird. Dieses Bund wird dann zu einer anderen Verarbeitungsstelle transportiert, in der es abgewickelt, geglüht, eventuell mechanisch entzundertund gebeizt wird. Das mechanische Entzundern besteht dabei hauptsächlich aus einem Strahl- und Bürstvorgang, wobei das Band mehrere Bürstenpaare durchlaufen kann. Das Beizen des noch nicht fertigen Bandes erfolgt dann, je nach Werkstoffqualität, in einem Bad oder in mehreren Bädern mit unterschiedlicher Beizlösung, beispielsweise Schwefelsäure, Flußsäure mit Zusätzen ohne Salpetersäure, Mischsäure (Flußsäure-Salpetersäuregemisch) oder in elektrolytischen Bädern mittels Schwefelsäure oder eines neutralen Salzes. Anschließend wird das gebeizte, noch nicht fertige Band wieder zu einem Bund aufgewikkelt, welches dann, ebenfalls wieder von einer anderen Verarbeitungsstelle, durch einen Kaltwalzvorgang auf die fertige, für das Fertigprodukt geeignete Dicke gewalzt wird. Auch nach dem Kaltwalzvorgang wird das nun fertige Band wieder zu einem Bund aufgewickelt. Dieses Bund wird dann - wieder an einer anderen Verarbeitungsstelle - entfettet, geglüht und gebeizt, wobei hier aus wirtschaftlichen Gründen meist die gleiche Beizanlage und damit die gleiche Beizlösung wie bei der Behandlung des Warmbandes verwendet wird. Gegebenenfalls kann nach dem letzten Beizvorgang das Band noch passiviert, dressiert und streckgerichtet werden.

Um das unnötige und vor allem Dingen zeitraubende Ab- und Aufwickeln des Bandes zu vermeiden, wurde vorgeschlagen, mehrere Behandlungsstufen in einem Durchlauf hintereinander zusammenzufassen. Gemäß diesem Vorschlag wird das auf einem Bund gewickelte Band abgewickelt und in einem Durchlauf mechanisch entzundert, kaltgewalzt, entfettet, geglüht, gebeizt und gegebenenfalls noch passiviert, dressiert und streckgerichtet. Durch ein solches Verfahren entfallen unnötige Abwickel- und Aufwickelvorgänge. Ebenso soll auch auf das Beizen vor dem Kaltwalzen verzichtet und durch ausreichendes Strahlen und Bürsten eine Oberflächenqualität des Bandes vor dem Kaltwalzen erreicht werden, die nach den weiteren Behandlungs- und Bearbeitungsschritten die Erreichung einer spezifikationsgerechten Qualität des fertigen Bandes sicherstellt. Dazu werden Strahlanlagen und mehrwellige Bürstmaschinen verwendet, die einen verhältnismäßig hohen Aufwand erfordern. Trotz dieses hohen Aufwandes ist jedoch nicht gänzlich auszuschließen, dass auf dem durch einen Kaltwalzvorgang zu bearbeitenden Band Restzunder verbleibt, der sich nachteilig auf das Fertigprodukt auswirkt.

Um diesen Restzunder auszuschließen, wurde ferner vorgeschlagen, vor dem Kaltwalzvorgang eine Vorbeizung durchzuführen, die in gleicher Weise wie das Beizen des warmgewalzten Bandes mittels einer Mischsäure durchgeführt wird. Diesbezügliche Versuche haben jedoch ergeben, dass das Band nach der Vorbeize zwar sauber ist, nach dem Fertigbeizen aber Flecken aufweist, die das Band für eine weitere Verarbeitung unbrauchbar macht.

Bei der Herstellung von austenitischen Edelstählen treten, neben Fe₃O₄- und FeO- Zunderschichten, auch weitere Oxide und Mischoxide auf, die als sogenannte Spinelle bezeichnet werden. Dazu gehören beispielsweise Cr₂O, CrO₃, MoO₃, Mn₃O₄, NiO, V₂O_{5,} WO₃, WO₂, SiO₂, FeCr₂O₄, Fe(Cr₂O₇)₃, Fe₂SiO₄, NiF₂O₄, Mn_{1,5}Cr_{1,5}O₄, NiMn₂O₄. Diese Oxide und Mischoxide sind jedoch äußerst schwer beizbar, was dazu führt, daß austenitische Edelstähle nur mit Mischsäure gebeizt werden. Bei austenitischen Edelstählen tritt immer das Problem der sogenannten "Carbide Sensitization" auf. Bei einer "Carbide Sensitization" bilden sich bei austenitischen Edelstählen an den Korngrenzen Chromcarbide. Dies bedeutet, daß der Chromgehalt in der Nähe der Korngrenzen abnimmt, was zwangsläufig auch eine Abnahme des Korrosionswiderstandes in diesen Bereichen mit sich bringt. Werden nun warmgewalzte Bänder aus austenitischem Edelstahl ohne vorheriges Glühen mit Mischsäure vorgebeizt, gewalzt, geglüht und dann fertig gebeizt, kommt es nach dem Fertigbeizen zu einer unerwünschten Fleckenbildung auf der Oberfläche des Bandes, die das Band unverkäuflich macht.

Aus EP-A-195 385 ist das Beizen eines aus Kohlenstoffstahl bestehenden Bandes bekannt. Bei einem solchen Stahl tritt jedoch das Problem der vorerwähnten "Carbide Sensitization" nicht auf.

Die JP-A-03 075313 offenbart ein Verfahren zum Beizen eines kaltgewalzten Bandes in einem Durchlauf. Das Band besteht aus Chromstahl, welches ein ferritischer Stahl ist. Dies bedeutet, daß auch hier das vorerwähnte Problem der "Carbide Sensitization" überhaupt nicht auftritt. Die hier als "skin pass rolling" bezeichnete Nachbehandlung stellt kein Nachbeizen dar. Salzsäure wird als Beizmedium nicht eingesetzt.

In der JP-A-61 049706 ist ein Beizverfahren beschrieben, bei dem nach einem Vorbeizen ein Walzvorgang, ein Glühvorgang und ein Nachbeizen erfolgt. Als Beizmedium wird hier ausschließlich ein Säuregemisch verwendet. Durch den zwischengeschalteten Glühvorgang, der dem Kaltwalzvorgang nachgeschaltet ist, führt die Verwendung von Mischsäure für das Vorbeizen bereits zu den weiter oben angeführten Nachteilen. Bei diesem Verfahren ist bereits nach dem Kaltwalzen das Endprodukt erreicht.

Aus der EP-A-644 276 ist ein Beizverfahren ausschließlich für Kohlenstoffstähle beschrieben. Dies ist daraus ableitbar, daß ein sogenannter Öler eingesetzt wird. Öler werden aber nur bei Kohlenstoffstählen verwendet. Das hier benutzte Beizverfahren ist als Fertigbeizen zu bezeichnen, das heißt, es findet keinerlei Vorbeizen statt.

Schließlich ist aus der JP-A-60 059022 ein Beizverfahren für austenitischen Edelstahl bekannt, bei dem nach dem Beizen in Salzsäure ein Kaltwalzvorgang durchgeführt wird. Nach dem Kaltwalzvorgang schließt sich keine weitere Behandlung vor, das heißt, es liegt dann ein Endprodukt vor, welches aufgerollt bzw. aufgewickelt wird. Diesem Dokument ist zu entnehmen, daß genau vorgegebene Warmwalz- und Abkühlbedingungen einzuhalten sind. Nach dem Kaltwalzvorgang findet hier kein Glühvorgang und somit auch kein Nachbeizen statt. Dies bedeutet, dass auch hier das Problem der "Carbide Sensitization" überhaupt nicht auftritt.

Der Erfindung liegt deshalb die Aufgabe zugrunde, ein Verfahren zur Herstellung eines zu Fertigprodukten verarbeitbaren Bandes aus einem nicht rostenden austenitischen Edelstahl bei dem unter Beibehaltung der aufgezeigten Vorteile einer sogenannten integrierten Linie - das Band wird in einem Durchlauf chemisch und/oder elektrochemisch vorgebeizt, auf Fertigmaß kaltgewalzt, gegebenenfalls entfettet, geglüht, fertig gebeizt und bedarfsweise noch passiviert, dressiert und streckgerichtet - ausgeschlossen ist, daß auf dem fertig behandelten Band noch irgendwelche, durch interkristalline Korrosion hervorgerufene Flecken sind, die dasselbe unbrauchbar machen.

Zur Lösung dieser Aufgabe wird gemäß der Erfindung bei einem Verfahren der eingangs beschriebenen Gattung vorgeschlagen, daß das Vorbeizen mittels einer salz-, schwefel- und/oder salpetersäurehaltigen Beizlösung, die weniger als 0,75 % freie Flußsäure enthält, durchgeführt wird, wobei:
a) eine salzsäurehaltige Beizlösung max. 25 % freie Salzsäure enthält und eine Temperatur von etwa 50° bis 90° C auf weist;
b) eine schwefelsäurehaltige Beizlösung max. 45 % freie Schwefelsäure enthält und eine Temperatur von etwa 70° C bis kurz unterhalb des Siedepunktes der Schwefelsäure aufweist;
c) eine salpetersäurehaltige Beizlösung max. 30 % freie Salpetersäure enthält und eine Temperatur von etwa 30° bis 90° C aufweist.

Durch eine derartige Vorbeizung wird das Band so weit vom Zunder befreit, dass eine einwandfreie Qualität des Fertigproduktes bzw. des fertig behandelten Bandes sichergestellt ist. Die durch interkristalline Korrosion hervorgerufene Fleckenbildung wird vermieden und es entsteht ein Endprodukt mit glatter, sauberer Oberfläche entsprechend den vorgegebenen Klassifizierungen. Dabei kann die Vorbeizung in besondere Weise auf die Endbeize abgestimmt werden. Dabei ist es möglich, für das sogenannte Vorbeizen eine andere Beizlösung bzw. Beizlösungs-Kombination als für das sogenannte Endbeizen zu verwenden, so daß in besonders wirtschaftlicher Weise ein optimales Beizergebnis erzielt wird.

Weitere Merkmale eines Verfahrens gemäß der Erfindung sind in den Ansprüchen 2 bis 9 offenbart.

Die Erfindung wird nachfolgend anhand von Ausführungsbeispielen und einer Zeichnung näher erläutert.

In dieser Zeichnung ist das Verfahrensschema einer Anlage zur Herstellung eines zu Fertigprodukten verarbeitbaren Bandes aus Edelstahl gezeigt, bei dem das durch einen Walzvorgang hergestellte Band zunächst zu einem Bund 1 gewickelt ist, von dem es jetzt wieder abgewickelt wird. Dabei ist es möglich, das Band 2 zunächst durch eine Entzunderungseinheit 3 zu führen, in der das Band 2 gestrahlt und gebürstet wird. Diese Entzunderungseinheit 3 kann verhältnismäßig einfach ausgestaltet sein und gegebenenfalls sogar entfallen. Nach dieser Entzunderungseinheit 3 gelangt das Band 2 in eine Beizeinrichtung 4, die zumindest aus einem Beizbehälter mit einer Beizlösung besteht und die die sogenannte Vorbeize bildet.

An die Beizeinrichtung 4 schließt sich mindestens ein Kaltwalzgerüst 5 an, in dem das Band 2 auf die angestrebte Dicke reduziert wird. Danach wird das kaltgewalzte Band durch eine Entfettungsanlage 6 und eine Glühanlage 7 geführt und gelangt dann zu einer weiteren Beizeinrichtung 8, die aus mindestens zwei Flachbehältern besteht. Hier wird das Band 2 in der üblichen Weise fertiggebeizt. Danach wird das Band 2 in einer Einheit 9 bedarfsweise passiviert, dressiert und noch streckgerichtet.

Bei einem Vorbeizen mit entsprechenden Proben aus Edelstahl wurden dieselben zunächst über einen Zeitraum von etwa 45 Sekunden mit einer Beizlösung behandelt, die etwa 130 g/l freie Salzsäure sowie etwa 90 g/l Gesamteisen, welches als zwei- oder dreiwertiges Eisen vorliegt, enthält und eine Temperatur von etwa 80°C aufweist. Unter diesen Bedingungen wurde eine saubere, vollständige entzunderte, glänzende Oberfläche der Proben erzielt. Nach dem Kaltwalzvorgang und einem anschließenden Glühen erfolgte das Endbeizen, welches in der üblichen Weise zunächst elektrochemisch mittels einer schwefelsäurehaltigen Beizlösung und anschließend mittels Mischsäure durchgeführt wurde. Die endgebeizten Proben waren einwandfrei. Durch eine Veränderung der physikalischen Bedingungen, beispielsweise Aufbringen der Beizlösung durch einen Spritzvorgang oder durch die Kombination von Tauchbeizen und Spritzbeizen, konnte die Behandlungszeit erheblich reduziert werden.

Bei einem Vorbeizen mit einer schwefelsäurehaltigen Lösung enthielt dieselbe etwa 290 g/l freie Schwefelsäure und ein Eisengehalt von etwa 25 g/l. Die Temperatur dieser Beizlösung betrug etwa 100°C. Nach einer Behandlungszeit von etwa 40 Sekunden hatten die Proben nach dem Vorbeizen eine braune/graue Oberflächenfärbung, die sich in der anschließenden Glühzone vorteilhaft auswirkt. Probleme beim Kaltwalzvorgang traten nicht auf. Das sogenannte Endbeizen wurde dann wieder zunächst elektrochemisch in einer schwefelsäurehaltigen Beizlösung und anschließend in Mischsäure durchgeführt. Auch hier war die Qualtität der Proben einwandfrei.

Schließlich wurden auch noch Proben mit einer salpetersäurehaltigen Beizlösung behandelt, die etwa 20% freie Salpetersäure und etwa 30 g/l freies Eisen enthielt. Die Temperatur der Beizlösung betrug etwa 60°C und die Beizzeit etwa 30 Sekunden. Die salpetersäurehaltige Beizlösung wurde bei diesen Proben einmal durch einen Spritzvorgang zugefü□hrt, während bei anderen Proben in der Beizlösung eine Turbulenz erzeugt wurde. Nach der sogenannten Vorbeizung hatten die Proben eine leicht aufgehellte Oberfläche, auf der jedoch noch Zunderreste zu erkennen waren. Diese Zunderreste wirken sich jedoch auf die nachfolgenden Behandlungen nicht nachteilig aus. Nach dem Endbeizen war ebenfalls eine zunderfreie, glänzende Oberfläche feststellbar.

Bei entsprechenden Versuchen mit einer salpetersäurehaltigen Beizlösung die etwa 16 bis 17% Salpetersäure enthält, wurde festgestellt, daß bereits bei einer Zudosierung von 0,75% Flußsäure erste Flecken auf den fertigen Proben zu erkennen waren, die ab etwa 3% Flußsäure regelmäßig auftraten.

## Patentansprüche

1. Verfahren zur Herstellung eines kaltgewalzten Bandes aus einem nicht rostenden, austenitischen Edelstahl, bei dem in einem Durchlauf ein durch einen Warmwalz- oder Gießvorgang hergestelltes und zu einem Bund gewickeltes Band abgewickelt und bedarfsweise mechanisch entzundert, dann chemisch und/oder elektrochemisch vorgebeizt, anschließend auf Fertigmaß kaltgewalzt, gegebenenfalls entfettet, sowie geglüht, fertig gebeizt und bedarfsweise noch passiviert, dressiert und streckgerichtet wird,
**dadurch gekennzeichnet,**
**daß** das Vorbeizen mittels einer salz-, schwefel- und/oder salpetersäurehaltigen Beizlösung, die weniger als 0,75 % freie Flußsäure enthält, durchgeführt wird, wobei:
a) eine salzsäurehaltige Beizlösung max. 25 % freie Salzsäure enthält und eine Temperatur von etwa 50° bis 90° C auf weist;
b) eine schwefelsäurehaltige Beizlösung max. 45 % freie Schwefelsäure enthält und eine Temperatur von etwa 70° C bis kurz unterhalb des Siedepunktes der Schwefelsäure aufweist;
c) eine salpetersäurehaltige Beizlösung max. 30 % freie Salpetersäure enthält und eine Temperatur von etwa 30° bis 90° C aufweist.

2. Verfahren nach Anspruch 1,
daß das Vorbeizen in getrennten Beizbehältern mit unterschiedlichen Beizlösungen durchgeführt wird.

3. Verfahren nach Anspruch 1,
**dadurch gekennzeichnet,**
**daß** das Vorbeizen in mindestens einem Beizbehälter mit einem Beizlösungsgemisch durchgeführt wird.

4. Verfahren nach mindestens einem der Ansprüche 1 bis 3,
**dadurch gekennzeichnet,**
**daß** die salzsäurehaltige Lösung 10 bis 17% freie Salzsäure enthält und eine Temperatur von 75° bis 85°C aufweist.

5. Verfahren nach mindestens einem der Ansprüche 1 bis 4,
**dadurch gekennzeichnet,**
**daß** die schwefelsäurehaltige Beizlösung 20 bis 30% freie Schwefelsäure enthält und eine Temperatur von 95 bis 105°C aufweist.

6. Verfahren nach mindestens einem der Ansprüche 1 bis 5,
**dadurch gekennzeichnet,**
**daß** zumindest die salzsäurehaltige Beizlösung dem Band durch mindestens einen Spritzvorgang zugeführt wird.

7. Verfahren nach Anspruch 6,
**dadurch gekennzeichnet,**
**daß** zwischen zwei aufeinanderfolgenden Spritzvorgängen das Band durch ein Tauchbeizbad geführt wird.

8. Verfahren nach mindestens einem der Ansprüche 1 bis 7,
**dadurch gekennzeichnet,**
**daß** bei einem elektrochemischen Vorbeizen die Stromdichte bis 50A/dm² beträgt.

9. Verfahren nach Anspruch 8,
**dadurch gekennzeichnet,**
**daß** die Stromdichte 10 bis 20A/dm² beträgt.

## Claims

1. Method for producing a cold-rolled strip from a non-rusting, austenitic high-grade steel, in which a strip which is produced, in one pass, by a hot rolling or casting operation and wound into a coil is unwound and, if required, mechanically descaled, then chemically and/or electrochemically pre-pickled, subsequently cold-rolled to the finished size, optionally degreased, as well as annealed, finish-pickled and, if required, also passivated, skin pass-rolled and stretch-levelled, **characterised in that** the pre-pickling is carried out by means of a pickling solution containing hydrochloric, sulphuric and/or nitric acid and less than 0.75 % free hydrofluoric acid, wherein:
a) a pickling solution containing hydrochloric acid contains a maximum of 25 % free hydrochloric acid and has a temperature of approximately 50° to 90° C;
b) a pickling solution containing sulphuric acid contains a maximum of 45 % free sulphuric acid and has a temperature of approximately 70° C to just below the boiling point of the sulphuric acid;
c) a pickling solution containing nitric acid contains a maximum of 30 % free nitric acid and has a temperature of approximately 30° to 90° C.

2. Method according to claim 1, **characterised in that** the pre-pickling is carried out in separate pickling vats with different pickling solutions.

3. Method according to claim 1, **characterised in that** the pre-pickling is carried out in at least one pickling vat with a pickling solution mixture.

4. Method according to at least one of claims 1 to 3, **characterised in that** the solution containing hydrochloric acid contains 10 to 17 % free hydrochloric acid and has a temperature of 75° to 85° C.

5. Method according to at least one of claims 1 to 4, **characterised in that** the pickling solution containing sulphuric acid contains 20 to 30% free sulphuric acid and has a temperature of 95° to 105° C.

6. Method according to at least one of claims 1 to 5, **characterised in that** at least the pickling solution which contains hydrochloric acid is fed to the strip by way of at least one spraying operation.

7. Method according to claim 6, **characterised in that** the strip is guided through an immersion pickling bath between two consecutive spraying operations.

8. Method according to at least one of claims 1 to 7, **characterised in that** the current density is up to 50A/dm² when carrying out electrochemical pre-pickling.

9. Method according to claim 8, **characterised in that** the current density is between 10 and 20A/dm².

## Revendications

1. Procédé pour fabriquer une bande laminée à froid dans un acier inoxydable , austénitique pour laquelle on déroule pendant une procédure , une bande fabriquée par un procédé de laminage à chaud ou coulée et enroulée en un rouleau, laquelle bande est mécaniquement décalaminée selon les besoins; puis pré-décapé chimiquement ou électro-chimiquement, puis laminée à froid pour lui donner les dimensions finales, puis dégraissée, puis recuite , puis décapée totalement encore une fois et selon les besoins, passivée, dressée et orientée par allongement **caractérisé en ce que** le pré-décapage est réalisé au moyen d'une solution de décapage contenant de l'acide chlorhydrique, de l'acide sulfurique et/ou de l'acide nitrique ; laquelle solution contient moins de 0,75 % d'acide fluorhydrique libre ; où :
a) une solution de décapage contenant de l'acide chlorhydrique avec une teneur maximale de 25% d'acide chlorhydrique libre et présentant une température d'environ 50° à 90°.
b) une solution de décapage contenant de l'acide sulfurique avec une teneur maximale de 45% en acide sulfurique libre et présentant une température d'environ 70° C jusqu'à atteindre presque une température juste en dessous du point d'ébullition de l'acide sulfurique.
c) une solution de décapage contenant de l'acide nitrique avec une teneur maximale de 30% d'acide nitrique libre et présentant une température d'environ 30° à 90° C

2. Procédé selon la revendication 1, **caractérisé en ce que** le décapage est réalisé dans des récipients de décapage séparés avec des solutions de décapages différentes.

3. Procédé selon la revendication 2, **caractérisé en ce que** le pré-décapage est réalisé dans au moins un récipient de décapage avec un mélange de solutions de décapage.

4. Procédé selon une des revendications 1 à 3, **caractérisé en ce que** la solution contenant de l'acide chlorhydrique avec une teneur en acide chlorhydrique libre de 10 à 17% et présentant une température de 75° C à 85°C.

5. Procédé selon une des revendications 1 à 4, **caractérisé en ce que** la solution de décapage contenant de l'acide sulfurique avec une teneur maximale de 20 à 30 % d'acide sulfurique libre et présentant une température de 95 à 105°C.

6. Procédé selon au moins une des revendications 1 à 5, **caractérisé en ce qu'**au moins la solution de décapage contenant de l'acide chlorhydrique est amenée à la bande par au moins un procédé d'injection.

7. Procédé selon la revendication 6, **caractérisé en ce qu'**entre deux procédés d'injection se suivant, la bande est exécutée par un bain de décapage.

8. Procédé selon une des revendications 1 à 7, **caractérisé en ce que** lors d'un pré-décapage électrochimique, la densité de courant peut atteindre 50 A/dm².

9. Procédé selon la revendication 5, **caractérisé en ce que** la densité de courant atteint 10 à 20 A/dm².
